# EUROPÄISCHE PATENTSCHRIFT

(11) **EP 1 314 789 B1**
(45) Veröffentlichungstag und Bekanntmachung des Hinweises auf die Patenterteilung: **11.01.2006**
(21) Anmeldenummer: 02025220.1
(22) Anmeldetag: 12.11.2002
(51) Int. Cl.: C22C 9/06, C22F 1/08

(54) **Giessform aus einer aushärtbaren Kupferlegierung**
Mould made of a precipitation hardenable copper alloy
Moule en alliage de cuivre durcissable par précipitation

(30) Priorität: 21.11.2001 DE 10156925
(43) Veröffentlichungstag der Anmeldung: 28.05.2003
(73) Patentinhaber: KM Europa Metal Aktiengesellschaft, 49074 Osnabrück (DE)
(72) Erfinder: Rode, Dirk, Dr.-Ing., 49088 Osnabrück (DE); Helmenkamp, Thomas, Dipl.-Ing., 49084 Osnabrück (DE); Reichert, Fred, Ing., 49565 Bramsche (DE)

(56) Entgegenhaltungen:
- EP-A- 0 548 636
- DE-A- 3 120 978
- DE-A- 10 018 504
- US-A- 4 179 314
- US-A- 4 599 120
- PATENT ABSTRACTS OF JAPAN vol. 014, no. 431 (C-0759), 17. September 1990 (1990-09-17) -& JP 02 166248 A (CHUETSU GOKIN CHUKO KK), 26. Juni 1990 (1990-06-26)

## Beschreibung

Die Erfindung betrifft eine Gießform hergestellt aus einer aushärtbaren Kupferlegierung.

Das weltweite Ziel, insbesondere der Stahlindustrie, Halbzeug möglichst endabmessungsnah zu gießen, um Warm- und/oder Kaltverformungsschritte einzusparen, hat seit etwa 1980 zu einer Reihe von Entwicklungen, beispielsweise in Ein- und Zweiwalzen-Stranggießverfahren geführt.

Bei diesen Gießverfahren treten an den wassergekühlten Walzen oder Rollen beim Gießen von Stahllegierungen, Nickel, Kupfer sowie Legierungen, die sich nur schwer warm walzen lassen, im Eingießbereich der Schmelze sehr hohe Oberflächentemperaturen auf. Diese liegen z.B. beim endabmessungsnahen Gießen einer Stahllegierung bei 350°C bis 450°C, wobei die Gießwalzenmäntel einen CuCrZr-Werkstoff mit einer elektrischen Leitfähigkeit von 48 Sm/mm² und einer Wärmeleitfähigkeit von etwa 320 W/mK aufweisen. Werkstoffe auf CuCrZr-Basis wurden bisher vomehmlich für thermisch hoch beanspruchte Stranggießkokillen und Gießräder eingesetzt. Die Oberflächentemperatur fällt bei diesen Werkstoffen durch die Kühlung der Gießwalzen zyklisch bei jeder Umdrehung kurz vor dem Eingießbereich auf etwa 150 °C bis 200 °C ab. Auf der gekühlten Rückseite der Gießwalzen bleibt sie dagegen während des Umlaufs weitgehend konstant bei etwa 30 °C bis 40 °C. Der Temperaturgradient zwischen Oberfläche und Rückseite in Kombination mit der zyklischen Änderung der Oberflächentemperatur der Gießwalzen bewirkt thermische Spannungen im Oberflächenbereich des Mantelwerkstoffs.

Gemäß Untersuchungen des Ermüdungsverhaltens an dem bisher verwendeten CuCrZr-Werkstoff bei verschiedenen Temperaturen mit einer Dehnungsamplitude von ± 0,3 % und einer Frequenz von 0,5 Hertz - diese Parameter entsprechen etwa einer Umdrehungsgeschwindigkeit der Gießwalzen von 30 U/min - ist beispielsweise bei einer maximalen Oberflächentemperatur von 400 °C, entsprechend einer Wanddicke von 25 mm oberhalb der Wasserkühlung, im günstigsten Fall eine Lebensdauer von 3000 Zyklen bis zur Rissbildung zu erwarten. Die Gießwalzen müssen daher bereits nach einer relativ kurzen Betriebszeit von etwa 100 Minuten zwecks Beseitigung von Oberflächenrissen nachgearbeitet werden. Die Standzeit zwischen den Nacharbeiten ist dabei unter anderem wesentlich von der Wirksamkeit der Schmier-/Trennmittel an der Gießfläche, der konstruktiv und prozessbedingten Kühlung sowie der Gießgeschwindigkeit abhängig. Für das Auswechseln der Gießwalzen muss die Gießmaschine angehalten und der Gießvorgang unterbrochen werden.

Ein weiterer Nachteil des bewährten Kokillenwerkstoffs CuCrZr ist die relativ geringe Härte von etwa 110 HBW bis 130 HBW. Bei einem Ein- oder Zweiwalzen-Stranggießverfahren ist es aber nicht vermeidbar, dass bereits vor dem Eingießbereich Stahlspritzer auf die Walzenoberflächen gelangen. Die erstarrten Stahlpartikel werden dann in die relativ weichen Oberflächen der Gießwalzen gedrückt, wodurch die Oberflächenqualität der gegossenen Bänder von etwa 1,5 mm bis 4 mm Dicke erheblich beeinträchtigt wird.

Auch die geringere elektrische Leitfähigkeit einer bekannten CuNiBe-Legierung mit einem Zusatz von bis zu 1 % Niob führt im Vergleich zu einer CuCrZr-Legierung zu einer höheren Oberflächentemperatur. Da sich die elektrische Leitfähigkeit etwa proportional zur Wärmeleitfähigkeit verhält, wird sich die Oberflächentemperatur im Mantel einer Gießwalze aus der CuNiBe-Legierung im Vergleich zu einer Gießwalze mit einem Mantel aus CuCrZr mit einer maximalen Temperatur von 400 °C an der Oberfläche und 30 °C auf der Rückseite auf etwa 540 °C erhöhen.

Ternäre CuNiBe- bzw. CuCoBe-Legierungen weisen zwar grundsätzlich eine Brinellhärte von über 200 HBW auf, jedoch erreicht die elektrische Leitfähigkeit der aus diesen Werkstoffen hergestellten Standard-Halbzeuge, wie beispielsweise Stangen zur Fertigung von Widerstandsschweißelektroden bzw. Blechen und Bändern zur Herstellung von Federn oder Leadframes, allenfalls im Bereich von 26 Sm/mm² bis etwa 32 Sm/mm² liegende Werte. Unter optimalen Bedingungen wäre mit diesen Standardwerkstoffen lediglich eine Oberflächentemperatur am Mantel einer Gießwalze von etwa 585 °C zu erreichen.

Auch für die aus dem US-Patent 4,179,314 grundsätzlich bekannten CuCoBeZr- bzw. CuNiBeZr-Legierungen ergeben sich keine Hinweise, dass bei gezielter Auswahl der Legierungskomponenten Leitfähigkeitswerte von > 38 Sm/mm² in Verbindung mit einer Mindesthärte von 200 HBW erreichbar sind.

In der DE 31 20 978 A wird eine aushärtbare Kupferlegierung für Stranggießkokillen beschrieben, bestehend im Wesentlichen aus in Gew.-% 0,2 % - 2,0 % Nickel, 0,05 % - 0,5 % Beryllium , 0,01 % - 1,0 % Niob, Rest im Wesentlichen Kupfer, wobei diese Legierung eine hohe Festigkeit, eine hohe Wärmeleitfähigkeit und eine hohe Wärmebeständigkeit aufweisen soll, und zwar im Wesentlichen als Folge einer Wärmebehandlung, die ein Lösungsglühen und eine Alterungsbehandlung einschließt.

Im Umfang der EP 0 548 636 B1 zählt ferner zum Stand der Technik die Verwendung einer aushärtbaren Kupferlegierung aus 1,0 % bis 2,6 % Nickel, das ganz oder teilweise durch Kobalt ersetzt sein kann, 0,1 % bis 0,45 % Beryllium, wahlweise 0,05 % bis 0,25 % Zirkonium und gegebenenfalls bis zu maximal 0,15 % mindestens eines Elements aus der Niob, Tantal, Vanadium, Titan, Chrom, Cer und Hafnium umfassenden Gruppe, Rest Kupfer einschließlich herstellungsbedingter Verunreinigungen und üblicher Verarbeitungszusätze mit einer Brinellhärte von mindestens 200 HBW und einer elektrischen Leitfähigkeit über 38 Sm/mm² als Werkstoff zur Herstellung von Gießwalzen und Gießrädem.

Legierungen mit diesen Zusammensetzungen, wie beispielsweise die Legierungen CuCo2Be0,5 oder CuNi2Be0,5 weisen aufgrund des relativ hohen Legierungselementgehaltes Nachteile in der Warmumformbarkeit auf. Es sind jedoch hohe Warmumformgrade erforderlich, um, ausgehend vom grobkörnigen Gussgefüge mit mehreren Millimetern Korngröße, ein feinkörnigeres Erzeugnis mit einer Korngröße < 1,5 mm (nach ASTM E 112) zu erreichen. Insbesondere für großformatige Gießwalzen sind bislang nur mit sehr hohem Aufwand genügend große Gussblöcke mit ausreichender Qualität herstellbar; kaum verfügbar sind jedoch technische Umformeinrichtungen, um mit einem vertretbaren Aufwand eine ausreichend hohe Warmdurchknetung zur Umkristallisation des Gussgefüges in ein Feinkomgefüge zu realisieren.

Der Erfindung liegt - ausgehend vom Stand der Technik - die Aufgabe zugrunde, eine Gießform aus einer aushärtbaren Kupferlegierung zu schaffen, welche auch bei hohen Gießgeschwindigkeiten gegenüber wechselnden Temperaturbeanspruchungen unempfindlich ist und eine hohe Ermüdungsbeständigkeit bei der Arbeitstemperatur aufweist.

Diese Aufgabe wird mit den im Patentanspruch 1 angegebenen Merkmalen gelöst.

Durch die Verwendung einer CuCoBeZrMg-Legierung mit gezielt abgestuftem niedrigem Co- und Be-Gehalt kann einerseits eine noch ausreichende Aushärtbarkeit des Werkstoffs zur Erzielung hoher Festigkeit, Härte und Leitfähigkeit sichergestellt werden. Andererseits sind nur geringe Warmumformgrade zur vollständigen Umkristallisation der Gussstruktur und Einstellung eines feinkömigen Gefüges mit ausreichender Plastizität erforderlich.

Die Gießform wird durch die Verarbeitungsschritte Gießen, Warmumformen, Lösungsglühen bei 850°C bis 980 °C, Kaltumformen bis zu 30 % sowie Aushärten bei 400-550°C innerhalb eines Zeitraums von 4-32 h hergestellt, wobei sie eine maximale mittlere Komgröße von 1,5 mm nach ASTM E 112, eine Härte von mindestens 170 HBW und eine elektrische Leitfähigkeit von mindestens 26 Sm/mm² aufweist.

Die Gießform weist im ausgehärteten Zustand der Kupferlegierung eine mittlere Korngröße von 30 µm bis 500 µm nach ASTME 112, eine Härte von mindestens 185 HBW, eine Leitfähigkeit zwischen 30 und 36 Sm/mm², eine 0,2% Dehngrenze von mindestens 450 MPa und eine Bruchdehnung von mindestens 12 % auf.

Mit der erfindungsgemäßen Gießform gelingt es, die Gießgeschwindigkeit um mehr als das Doppelte gegenüber der herkömmlichen Gießgeschwindigkeit zu steigem. Außerdem wird eine deutlich verbesserte Oberflächenqualität des abgegossenen Bands erzielt. Auch ist eine erheblich längere Standzeit der Gießform gewährleistet. Unter Gießformen sollen nicht nur stationäre Gießformen, wie z.B. Platten oder Rohre, sondern auch mitlaufende Kokillen, wie beispielsweise Gießwalzen verstanden werden.

Eine weitere Verbesserung der mechanischen Eigenschaften der Gießform, insbesondere eine Erhöhung der Zugfestigkeit, kann nach Patentanspruch 2 vorteilhaft dadurch erzielt werden, dass die Kupferlegierung 0,03 % bis 0,35 % Zirkonium und 0,005 % bis 0,05 % Magnesium enthält.

Gemäß einer weiteren Ausführungsform (Patentanspruch 3) enthält die Kupferlegierung einen Anteil < 1,0 % Kobalt, 0,15 % bis 0,3 % Beryllium und 0,15 % bis 0,3 % Zirkonium.

Vorteilhaft ist es femer, wenn nach Patentanspruch 4 in der Kupferlegierung das Verhältnis Kobalt zu Beryllium zwischen 2 und 15 liegt.

Insbesondere beträgt nach Patentanspruch 5 dieses Verhältnis von Kobalt zu Beryllium 2,2 bis 5.

Weitere Verbesserungen der mechanischen Eigenschaften einer Gießform können erreicht werden, wenn gemäß Patentanspruch 6 die Kupferlegierung bis maximal 0,15 % mindestens eines Elements aus der Niob, Mangan, Tantal, Vanadium, Titan, Chrom, Cer und Hafnium umfassenden Gruppe enthält.

Im Rahmen der Erfindung werden als besonderes vorteilhaft Gießformen angesehen in Form von Gießwalzen einer Zweiwalzengießanlage mit Mänteln aus der erfindungsgemäß vorgesehenen Kupferlegierung, die beim endabmessungsnahen Gießen von Bändern aus Nichteisenmetallen, insbesondere von Bändern aus Aluminium oder Aluminiumlegierungen, einer wechselnden Temperaturbeanspruchung unter hohen Walzdrücken unterliegen.

Hierbei kann jeder Mantel mit einer die Wärmedurchlässigkeit reduzierenden Beschichtung versehen sein. Dadurch kann die Produktqualität des abgegossenen Bands aus einem Nichteisenmetall, insbesondere jedoch aus Aluminium bzw. einer Aluminiumlegierung, noch mehr gesteigert werden. Die Beschichtung wird gezielt aufgrund des Betriebsverhaltens des Mantels aus einer Kupferlegierung bei insbesondere einem Aluminiumband dadurch bewirkt, dass sich zu Beginn eines Abgieß- und Walzvorgangs aus dem Zusammenwirken von Kupfer mit Aluminium auf der Oberfläche des Mantels eine Adhäsionsschicht bildet, aus der dann im weiteren Verlauf des Gießverfahrens Aluminium in die Kupferoberfläche eindringen und dort eine stabile widerstandsfähige Diffusionsschicht ausbilden, deren Dicke und Eigenschaft durch Gießgeschwindigkeit und Kühlbedingungen wesentlich bestimmt sind.

Hierdurch wird die Oberflächenqualität des Aluminiumbands verbessert und folglich die Produktqualität deutlich erhöht.

Die Erfindung wird im folgenden näher erläutert. Anhand von sieben Legierungen (Legierungen A bis G) und drei Vergleichslegierungen (H bis J) wird gezeigt, wie kritisch die Zusammensetzung ist, um die angestrebte Eigenschaftskombination zu erreichen.

Alle Legierungen wurden in einem Tiegelofen erschmolzen und zu Rundblöcken gleichen Formats vergossen. Die Zusammensetzung in Gewichtsprozenten ist in der nachfolgenden Tabelle 1 angegeben. Der Zusatz von Magnesium dient der Vordesoxidation der Schmelze und der Zirkoniumzusatz wirkt sich positiv auf die Warmplastizität aus.

**Tabelle 1**

| Legierung | Co (%) | Ni (%) | Be(%) | Zr (%) | Mg (%) | Cu(%) |
|---|---|---|---|---|---|---|
| A | 0,68 | - | 0,20 | 0,20 | 0,03 | Rest |
| B | 1,0 | - | 0,22 | 0,22 | 0,03 | Rest |
| C | 1,4 | - | 0,20 | 0,018 | 0,02 | Rest |
| D | 0,65 | - | 0,29 | 0,21 | 0,04 | Rest |
| E | 1,0 | - | 0,31 | 0,24 | 0,01 | Rest |
| F | 1,4 | - | 0,28 | 0,19 | 0,03 | Rest |
| G | 1,0 | 0,10 | 0,20 | 0,16 | 0,03 | Rest |
| H | - | 1,7 | 0,27 | 0,16 | - | Rest |
| I | 2,1 | - | 0,55 | 0,24 | - | Rest |
| J | - | 1,4 | 0,54 | 0,20 | - | Rest |

Die Legierungen wurden anschließend mit einem geringen Verpressungsverhältnis (= Querschnitt des Gussblocks / Querschnitt der Pressstange) von 5,6:1 auf einer Strangpresse bei 950°C zu Flachstangen verpresst. Die Legierungen wurden danach einer mindestens 30minütigen Lösungsglühung oberhalb 850 °C mit nachfolgender Wasserabschreckung unterzogen und anschließend 4 bis 32 h im Temperaturbereich zwischen 400 °C und 550 °C ausgehärtet. Es wurden die in der nachstehenden Tabelle 2 aufgeführten Eigenschaftskombinationen erreicht.

**Tabelle 2**

| Legierung | Rm Mpa | Rp_{0,2} Mpa | A % | HB 2,5 187,5 | el. Leitf. Sm/mm² | Korngröße mm |
|---|---|---|---|---|---|---|
| A | 694 | 492 | 21 | 207 | 36,8 | 0,09-0,025 |
| B | 675 | 486 | 18 | 207 | 32,8 | 0,09-0,018 |
| C | 651 | 496 | 18 | 211 | 30,0 | 0,045-0,013 |
| D | 707 | 201 | 19 | 207 | 31,4 | 0,09-0,025 |
| E | 735 | 505 | 19 | 229 | 33,6 | 0,045-0,018 |
| F | 735 | 520 | 19 | 224 | 32,3 | 0,09-0,025 |
| G | 696 | 513 | 18 | 213 | 33,5 | 0,065-0,018 |
| H | 688 | 556 | 10 | 202 | 41,0 | 2-3 |
| I | 784 | 541 | 11 | 229 | 30,3 | 1,5-3 |
| J | 645 | 510 | 4 | 198 | 30,9 | 4-6 |

| | | | | | | |
|---|---|---|---|---|---|---|
| Rm = Zugfestigkeit | | | | | | |
| R_{P0,2} = 0,2 % Dehngrenze | | | | | | |
| A = Bruchdehnung | | | | | | |
| HBW = Brinellhärte | | | | | | |

Wie den Eigenschaftskombinationen zu entnehmen ist, erreichen die erfindungsgemäßen Legierungen, insbesondere zur Herstellung eines Mantels einer Gießwalze, das angestrebte rekristallisierte Feinkorngefüge mit einer entsprechend guten Bruchdehnung. Bei den Vergleichslegierungen H bis J liegt eine Korngröße über 1,5 mm vor, wodurch die Plastizität des Materials reduziert wird.

Eine zusätzliche Festigkeitssteigerung lässt sich durch Kaltumformung vor der Aushärtung erreichen. In der nachfolgenden Tabelle 3 sind Eigenschaftskombinationen zu den Legierungen A bis J wiedergegeben, die durch Lösungsglühen des gepressten Materials von mindestens 30 Minuten oberhalb von 850 °C mit nachfolgender Wasserabschreckung, 10 % bis 15 % Kaltwalzung (Querschnittsreduktion) und anschließender Aushärtung von 2 bis 32 Stunden im Temperaturbereich zwischen 400 °C und 550 °C erreicht werden.

**Tabelle 3**

| Legierung | Rm Mpa | Rp_{0,2} Mpa | A % | HB 2,5 187,5 | el. Leitf. Sm/mm² | Komgröße mm |
|---|---|---|---|---|---|---|
| A | 688 | 532 | 20 | 211 | 36,7 | 0,13-0,025 |
| B | 679 | 534 | 18 | 207 | 34,6 | 0,09-0,018 |
| C | 741 | 600 | 17,0 | 227 | 34 | 0,065-0,018 |
| D | 690 | 537 | 21 | 207 | 32,6 | 0,065-0,025 |
| E | 735 | 576 | 19 | 230 | 34,7 | 0,045-0,018 |
| F | 741 | 600 | 17 | 227 | 34,4 | 0,13-0,025 |
| G | 695 | 591 | 15 | 224 | 33,0 | 0,18-0,035 |
| H | 751 | 689 | 9 | 202 | 40,9 | 2-4 |
| I | 836 | 712 | 10 | 229 | 31,0 | 2-3 |
| J | 726 | 651 | 6 | 198 | 31,5 | 3-6 |

Die erfindungsgemäßen Legierungen A bis G zeigen wiederum gute Bruchdehnungen und eine Komgröße unter 0,5 mm, während die Vergleichslegierungen H bis J ein grobes Korn mit einer Komgröße über 1,5 mm und niedrigere Bruchdehnungswerte aufweisen. Somit besitzen diese Kupferlegierungen eindeutige Verarbeitungsvorteile bei der Herstellung von Mänteln, insbesondere für größere Gießwalzen von Zweiwalzengießanlagen, wodurch es möglich wird, ein feinkömiges Endprodukt mit für den Anwendungsbereich optimalen Grundeigenschaften zu erzeugen.

## Patentansprüche

1. Gießform hergestellt aus einer aushärtbaren Kupferlegierung aus - jeweils in Gew.-% ausgedrückt - 0,4 % bis 2,0 % Kobalt, welches teilweise durch bis zu 0,6 % Nickel ersetzbar ist, 0,1 % bis 0,5 % Beryllium, 0,03 % bis 0,5 % Zirkonium, 0,005 % bis 0,1 % Magnesium und gegebenenfalls max. 0,15 % mindestens eines Elements aus der Niob, Mangan, Tantal, Vanadium, Titan, Chrom, Cer und Hafnium umfassenden Gruppe, Rest Kupfer einschließlich herstellungsbedingter Verunreinigung und üblicher Verarbeitungszusätze, wobei die Gießform durch die Verarbeitungsschritte Gießen, Warmumformen, Lösungsglühen bei 850 °C bis 980 °C, Kaltumformen bis zu 30 % sowie Aushärten bei 400 °C bis 550 °C innerhalb eines Zeitraums von 4 bis 32 h hergestellt ist und die Gießform im ausgehärteten Zustand der Kupferlegierung eine mittlere Komgröße von 30 µm bis 500 µm nach ASTM E 112, eine Härte von mindestens 185 HBW, eine Leitfähigkeit zwischen 30 und 36 Sm/mm², eine 0,2 % Dehngrenze vom mindestens 450 MPa und eine Bruchdehnung von mindestens 12 % aufweist.

2. Gießform nach Patentanspruch 1, wobei die Kupferlegierung 0,03 % bis 0,35 % Zirkonium und 0,005 % bis 0,05 % Magnesium enthält.

3. Gießform nach einem der Patentansprüche 1 oder 2, wobei die Kupferlegierung weniger als 1,0 % Kobalt, 0,15% bis 0,3 % Beryllium und 0,15% bis 0,3 % Zirkonium enthält.

4. Gießform nach einem der Patentansprüche 1 bis 3, wobei das Verhältnis von Kobalt zu Beryllium in der Kupferlegierung zwischen 2 und 15 liegt.

5. Gießform nach Patentanspruch 4, wobei das Verhältnis von Kobalt zu Beryllium in der Kupferlegierung zwischen 2,2 und 5 liegt.

6. Gießform nach mindestens einem der Patentansprüche 1 bis 5, wobei die Kupferlegierung bis maximal 0,15 % mindestens eines der Elemente aus der Niob, Mangan, Tantal, Vanadium, Titan, Chrom, Cer und Hafnium umfassenden Gruppe enthält.

## Claims

1. Casting mould produced from an age-hardenable copper alloy made of - expressed, in each case, in % by weight - 0.4% to 2.0% cobalt, which can be partly replaced by up to 0.6% nickel, 0.1% to 0.5% beryllium, 0.03% to 0.5% zirconium, 0.005% to 0.1% magnesium and optionally a maximum of 0.15% of at least one element from the group comprising niobium, manganese, tantalum, vanadium, titanium, chromium, cerium and hafnium, the remainder copper including production-related impurity and conventional processing additives, wherein the casting mould is produced within a time period of 4 to 32 hours by the processing steps of casting, hot working, solution annealing at 850°C to 980°C, cold working up to 30% and age-hardening at 400°C to 550°C and in the age-hardened state of the copper alloy, the casting mould has an average grain size of 30 µm to 500 µm to ASTM E 112, a hardness of at least 185 HBW, a conductivity between 30 and 36 Sm/mm², a 0.2% yield point of at least 450 MPa and an elongation at break of at least 12%.

2. Casting mould according to claim 1, wherein the copper alloy contains 0.03% to 0.35% zirconium and 0.005% to 0.05% magnesium.

3. Casting mould according to either of claims 1 or 2, the copper alloy containing less than 1.0% cobalt, 0.15% to 0.3% beryllium and 0.15% to 0.3% zirconium.

4. Casting mould according to any one of claims 1 to 3, wherein the ratio of cobalt to beryllium in the copper alloy is between 2 and 15.

5. Casting mould according to claim 4, wherein the ratio of cobalt to beryllium in the copper alloy is between 2.2 and 5.

6. Casting mould according to at least one of claims 1 to 5, wherein the copper alloy contains up to a maximum of 0.15% of at least one of the elements from the group comprising niobium, manganese, tantalum, vanadium, titanium, chromium, cerium and hafnium.

## Revendications

1. Moule fabriqué en un alliage de cuivre durcissable par précipitation contenant - respectivement en % du poids - de 0,4 % à 2,0 % de cobalt qui pouvant être remplacé en partie par au maximum 0,6 % de nickel, 0,1 à 0,5 % de béryllium, 0,03 à 0,5 % de zirconium, 0,005 à 0,1 % de magnésium et, le cas échéant, au maximum 0,15 % d'au moins un élément du groupe constitué par le niobium, le manganèse, le tantale, le vanadium, le titane, le chrome, le cérium et l'hafnium, le reste étant du cuivre y compris les impuretés dues à la fabrication et les additifs usuels de traitement, les étapes de fabrication du moule comprenant le coulage, le formage à chaud, le recuit en solution à 850-980°C, le formage à froid jusqu'à 30 % ainsi que le durcissement par précipitation à 400-550°C en un espace de 4-32 heures et le moule présentant, après durcissement par précipitation de l'alliage de cuivre, une granulométrie moyenne de 30 à 500 µm selon ASTM E 112, une dureté d'au moins 185 HBW, une conductivité de 30 à 36 Sm/mm², une limite élastique 0,2 % d'au moins 450 MPa et un allongement à la rupture d'au moins 12 %.

2. Moule selon la revendication 1, dans lequel l'alliage de cuivre contient 0,03 à 0,35 % de zirconium et 0,005 à 0,05 % de magnésium.

3. Moule selon l'une quelconque des revendications 1 ou 2, dans lequel l'alliage de cuivre contient moins de 1,0 % de cobalt, 0,15 à 0,3 % de béryllium et 0,15 à 0,3 % de zirconium.

4. Moule selon l'une quelconque des revendications 1 à 3, dans lequel le rapport du cobalt au béryllium dans l'alliage de cuivre est de 2 à 15.

5. Moule selon la revendication 4, dans lequel le rapport du cobalt au béryllium dans l'alliage de cuivre est de 2,2 à 5.

6. Moule selon au moins l'une quelconque des revendications 1 à 5, dans lequel l'alliage de cuivre contient au maximum 0,15 % d'au moins un élément du groupe constitué par le niobium, le manganèse, le tantale, le vanadium, le titane, le chrome, le cérium et l'hafnium.
